# EUROPÄISCHE PATENTSCHRIFT

(11) **EP 2 169 035 B1**
(45) Veröffentlichungstag und Bekanntmachung des Hinweises auf die Patenterteilung: **24.07.2013**
(21) Anmeldenummer: 09171002.0
(22) Anmeldetag: 22.09.2009
(51) Int. Cl.: C10L 3/06, C10L 3/10

(54) **Verfahren zur Einstellung des Brennwertes in methanhaltigen Brenngasen**
Method for setting the calorific value in fuel gases containing methane
Procédé de réglage de la valeur de combustion dans des gaz de combustion contenant du méthane

(30) Priorität: 22.09.2008 DE 102008048819
(43) Veröffentlichungstag der Anmeldung: 31.03.2010
(73) Patentinhaber: BEGA.tec GmbH, 10829 Berlin (DE)
(72) Erfinder: Goschin, Michael, 14163, Berlin (DE); Ryll, Thomas, 12527, Berlin (DE); Rademann, Klaus, 12355, Berlin (DE)
(74) Vertreter: Gulde Hengelhaupt Ziebig & Schneider

(56) Entgegenhaltungen:
- WO-A1-00/21911
- WO-A1-93/12205
- WO-A1-03/055795
- US-A1- 2007 289 216
- US-A1- 2008 173 532

## Beschreibung

Die Erfindung betrifft ein Verfahren zur Einstellung des Brennwertes in methanhaltigen Brenngasen.

Methanhaltige Brenngase wie beispielsweise Biogas, Faulgase, Grubengase, thermisch erzeugte Brenngase und durch Entgasung erzeugte Brenngase können häufig nur durch geeignete Maßnahmen in das öffentliche Gasnetz eingespeist werden. Der Grund für die Limitierung der Einspeisung in das öffentliche Gasnetz ist durch das deutsche Eichgesetz begründet, da dieses innerhalb eines Abrechnungszeitraumes bei Einspeisung von Gas aus verschieden Quellen oder Richtungen nur eine Abweichung von 2% vom Abrechnungsmittelwert erlaubt. In Deutschland werden z.Zt. zwei grundsätzlich verschiedene Erdgase in öffentlichen Gasnetzen verteilt. Erstens das Erdgas H mit einem Brennwert zwischen 9,5 - 13,1 kWh/m³ und zweitens das Erdgas L mit einem Brennwert zwischen 8,4 - 9,5 kWh/m³. Biogas hat nach einer Aufbereitung des Rohbiogases einen Brennwert von 10,4 - 10,8 kWh/m³. Üblicherweise wird damit wird damit die Grenze von 2% gegenüber dem Abrechnungszeitraum bei einem Regelbrennwert von 11,1 -11,5 kWh/m³ überschritten.

Zur Erreichung eines Brennwertes für das ins öffentliche Gasnetz einzuspeisende Biogas, das dem Erdgasbrennwert auf 2% angeglichen ist, werden technisch aufwendige und kostenintensive Maßnahmen ergriffen.

Zur Anhebung des Brennwertes wird heute Flüssiggas (LPG) aus einem Propan/Butangemisch zugedüst. Dieses Gemisch entstammt fossilen Quellen und ist ebenso endlich wie Erdgas und unterliegt veränderlichen Marktpreisen. Zur Senkung des Brennwertes wird dem Gas (Biogas oder Erdgas H) über aufwendige Filter- und Trocknungsanlagen Luft beigemischt.

Es sind aus den Druckschriften WO 00/21911 A1 und WO 03/055795 A1 Verfahren bekannt, bei denen methanhaltige Brenngase zur Ausbildung eines Plasmas angeregt werden, wobei überwiegend Wasserstoff und Kohlenstoff gebildet werden. Ein ähnliches Verfahren zur Anreicherung von Wasserstoff in einem Brenngas mittels Mikrowellen und eines Katalysators wird in der US 2008/1735323 A1 beschrieben. In der WO 93/12205 A1 wird ein Verfahren offenbart, bei dem durch einen pyrolytischen Prozess der Brennwert eines Gases verändert wird.

Es ist daher Aufgabe der Erfindung, ein Verfahren zu schaffen, mit dem einfach und kostengünstig der Brennwert in methanhaltigen Brenngasen eingestellt werden kann.

Diese Aufgabe wird durch ein Verfahren mit den Merkmalen des Anspruchs 1 gelöst.

Vorteilhafte Ausgestaltungen sind in den Unteransprüchen dargestellt.

Bei dem erfindungsgemäßen Verfahren zur Einstellung des Brennwertes in methanhaltigen Brenngasen wird das Brenngas durch Energieeintrag zur Ausbildung eines Plasmas angeregt wird, wodurch das Brenngas oder Produktgas dann einen veränderten Brennwert aufweist. Das Plasma wird vorzugsweise in einem Reaktor erzeugt, durch den das Brenngas kontinuierlich geleitet wird.

Der Energieeintrag erfolgt vorzugsweise diskontinuierlich, so dass im Reaktor Kurzzeitplasmen erzeugt werden. Dabei werden die Plasmen durch elektrische Funken, Lichtbögen, Laser, Mikrowellen oder dergleichen erzeugt. Die dabei verwendeten Elektroden bestehen vorzugsweise aus Metall oder Kohlenstoff, wobei Platin oder Edelstahl bevorzugt werden. Platin wird am meisten bevorzugt.

Es entstehen eine Vielzahl an gesättigten und ungesättigten, organischen Verbindungen sowie molekularer Wasserstoff. Durch die Veränderung der Zusammensetzung des Brenngases wird der Brennwert des Brenngases verändert, wobei die Bildung derart gesteuert werden kann, dass ein vorgegebener Brennwert erzielbar ist, der durch geeignete Maßnahme, die nachstehend beschrieben werden, auf einen definierten Wert eingestellt werden kann.

Dabei wird aus dem organischen Grundbaustein Methan Acetylen/Ethin als Hauptprodukt gebildet. Andere Produkte sind Ethen, Ethan, Propen, Propan, verschiedene Kohlenwasserstoffe mit einem Kohlenstoffgerüst aus vier Kohlenstoffatomen und Wasserstoff. Es werden auch Verbindungen mit bis zu sechs Kohlenstoffatomen im Produktgas erhalten. Zudem wird Ruß bzw. Kohle in guten Ausbeuten erhalten.

Mit dem gebildeten Wasserstoff werden die ungesättigten Verbindungen katalytisch hydriert und der verbleibende Anteil Wasserstoff kann abgetrennt werden. Als Hydrierungskatalysator werden bekannte Katalysatoren wie Metallasbest, Metalle und Metalloxide verwendet. Weitere geeignete Katalysatoren sind dem Fachmann bekannt.

Durch Abtrennung des Wasserstoffs wird naturgemäß auch der Brennwert des Brenngases beeinflusst.

Die Abtrennung erfolgt mittels bekannter Verfahren. Dies sind beispielsweise die Diffusion durch Ton- oder Keramikbauteile oder wasserstoffpermeable Membranen aus Palladium-Legierungen. Weitere geeignete Verfahren sind dem Fachmann bekannt.

Das gesamte Verfahren kann in allen Schritte vorteilhafterweise kontinuierlich ausgeführt werden.

Eine Vorrichtung zur Durchführung des Verfahrens weist im wesentlichen einen Reaktor, vorzugsweise einen Rohrreaktor zur kontinuierlichen Durchleitung des methanhaltigen Brenngases auf. Der Rohrreaktor ist mit einer Einrichtung zum Energieeintrag in das Brenngas zur Bildung eines Plasmas versehen. Diese Einrichtung erzeugt vorzugsweise gepulste Kurzzeitplasmen.

Nach einer Ausführungsform der Vorrichtung weist diese nach dem Reaktor eine Einrichtung zur Abtrennung des Wasserstoffes auf, wie voranstehend beim Verfahren beschrieben.

Nach einer weiteren Ausführungsform der Vorrichtung besitzt diese zwischen Reaktor und der Einrichtung zur Abtrennung des Wasserstoffs eine Einrichtung zur katalytischen Hydrierung der ungesättigten Verbindungen im Brenngas, das nach der Plasmabehandlung aus dem Reaktor strömt. Geeignete Katalysatoren sind voranstehend beschrieben.

Weitere Einrichtungen zur Verfahrensparameter, die nachstehend aufgeführt werden, weist die Vorrichtung nach Bedarf auf, insbesondere sind dies Einrichtungen zur Regelung der Strömungsgeschwindigkeit des Brenngases im Reaktor und dem Gasdruck.

Nachstehende Ausführungen betreffen sowohl das erfindungsgemäße Verfahren als auch die Vorrichtung zur Durchführung des Verfahrens.

Die Ausbeute der verschiedenen Produkte hängt von der elektrischen Leistung, der Elektrodengeometrie der Einrichtung zum Energieeintrag, deren Polarität, der Strömungsgeschwindigkeit des Brenngases im Reaktor, dem Gasdruck sowie dem Elektrodenmaterial ab.

Die Selektivität wird erfindungsgemäß durch Variation dieser Parameter gesteuert, so dass eine Erhöhung des Brennwertes eines methanhaltigen Brenngases durch Bildung energetisch höherwertiger Kohlenwasserstoffe oder eine Reduzierung des Brennwertes durch Bildung von Ruß, der aus dem Gastrom entfernt wird, erfolgt. Auch mittels Hydrierung und/oder Abtrennung des Wasserstoffs wird der Brennwert beeinflusst.

Die wichtigsten und am leichtesten zu variierenden Parameter bei der Steuerung des Verfahrens sind die Leistung des Plasmas sowie die Fließgeschwindigkeit des methanhaltigen Brenngases.

Die Hauptprodukte können nach der Anzahl ihrer Kohlenstoffatome eingeteilt werden. Somit werden im Folgenden die C2-Gruppe (zwei C-Atome), die C3-Gruppe (drei C-Atome) und die C4-Gruppe (vier C-Atome) im Einzelnen betrachtet.

Wie ausgeführt, steigt die Konzentration der Produkte mit der Steigerung der Leistung des Plasmas. Die Chromatogramme gemäß Fig. 1 und Fig. 2 vergleichen jeweils die erhaltenen Produkte bei den unterschiedlichen Plasmaleistungen. Dargestellt sind die C2- in Fig. 1 und C3- in Fig. 2.

Tabelle 1 stellt die prozentualen Ausbeuten der Kohlenstoffverbindungen und des erzeugten Brennwerts in Abhängigkeit von Spannung und Stromstärke des Reaktors dar.

**Tab.1 Abhängigkeit der Reaktionsprodukte von der Reaktionsspannung**

| Durchfluß (l/h) | 30 | Probe 1 | Probe 2 | Probe 3 | Probe 4 | Probe 5 |
|---|---|---|---|---|---|---|
| | Einheit | | | | | |
| Spannung | kV | 4,7 | 6,0 | 9,0 | 12,0 | 15,0 |
| Strom | mA | 2,4 | 4,1 | 7,4 | 10,6 | 14,0 |
| Wasserstoff | % | 1,51 | 2,60 | 3,81 | 5,10 | 4,77 |
| Methan | % | 96,81 | 94,51 | 90,90 | 82,52 | 77,70 |
| Ethan | % | 0,55 | 0,48 | 0,97 | 1,57 | 1,39 |
| Ethen | % | 0,17 | 0,37 | 0,66 | 1,57 | 1,90 |
| Acetylen | % | 0,85 | 1,73 | 3,24 | 7,43 | 11,34 |
| Propan | % | 0,00 | 0,00 | 0,00 | 0,05 | 0,04 |
| Propen | % | 0,00 | 0,00 | 0,04 | 0,11 | 0,14 |
| 1,2- | % | 0,00 | 0,04 | 0,05 | 0,17 | 0,26 |
| Propin | % | 0,04 | 0,10 | 0,14 | 0,47 | 0,77 |
| 1,3-Butadien | % | 0,00 | 0,00 | 0,00 | 0,07 | 0,11 |
| 1,3-Butadiin | % | 0,07 | 0,14 | 0,13 | 0,63 | 1,11 |
| 1-Butin | % | 0,00 | 0,00 | 0,00 | 0,04 | 0,05 |
| n-Pentan | % | 0,00 | 0,04 | 0,05 | 0,22 | 0,36 |
| | | 0,00 | 0,00 | 0,00 | 0,06 | 0,07 |
| Brennwert | kWhlm³ | 11,11 | 11,15 | 11,27 | 11,92 | 12,51 |

Fig. 1 zeigt übereinander gelegte Chromatogramme und stellt die Zunahme der Peakhöhe (Fläche) für Ethan, Ethen und Acetylen. Die entsprechenden Angaben bezüglich der Konzentration sind Tabelle 1 zu entnehmen. Probe 1 entspricht der niedrigsten Plasmaleistung (4,7 kV) und Probe 5 der höchsten Plasmaleistung (15 kV). Hierbei ist besonders der enorme Zuwachs des Acetylens hervorzuheben. Mit einer Spannung von ca. 15 kV erreicht Acetylen einen Anteil an Peakfläche von über zehn Prozent und ist damit das Hauptprodukt. Die Summe der C2-Verbindungen liegt bei ca. 15 kV Spannung mit über 15 Prozent höher als bei sämtlichen anderen Verbindungen.

Fig. 2 zeigt Propen und Propadien in Abhängigkeit von steigender Plasmaleistung. Es ist ebenfalls eine deutliche Zunahme der Peakhöhe mit zunehmender Spannung zu verzeichnen. Die anteilige Peakfläche von Propen und Propadien liegt bei ca. 15 kV ungefähr zehnmal kleiner als die Summe der Peakflächen der C2-Gruppe. Propan ist erst bei Spannungen über 9 kV detektierbar.

Einen Zuwachs der Produktkonzentration um den Faktor "2" lässt sich auch in Fig. 3 beobachten, wo der Einfluss des Wechsels der Polarität untersucht wird. Das heißt, dass die C3-Gruppe beim Wechsel der Spannung von negativ zu positiv mit deutlichen höheren Ausbeuten erhalten werden kann.

Die Abhängigkeit der Methankonvertierung von der Spannung der Hochspannungsquelle, der Polarität sowie von der Gasfließgeschwindigkeit ist deutlich gegeben.

Die Korrelation von Gasfluss, Spannung und der Konzentration von Edukt und Produkten ist in den Fig. 4 - 6 wiedergegeben. Dargestellt ist der Verlauf der Methankonzentration (Fig. 4), der Acetylenkonzentration (Fig. 5) der Wasserstoffkonzentration (Fig. 6).

Da Methan im Plasma umgesetzt wird, nimmt seine Konzentration mit steigender Plasmaleistung ab. Betrachtet man den Verlauf in seiner Gesamtheit, sieht man den größten Umsatz bei sehr hohen Spannungen und niedrigen Gasflüssen.

Die Bildung von höheren Kohlenwasserstoffen hängt neben der Plasmaleistung ebenfalls stark von der Gasfließgeschwindigkeit ab. Grundsätzlich steigen die Umsätze mit ansteigender Plasmaleistung. In dem betrachteten Versuchsintervall sind die höchsten Umsätze bei hohen Flüssen zu erhalten.

Tabelle 2 zeigt, dass höhere Konzentrationen höherer Kohlenwasserstoffe bei 60 l/h als bei 30 l/h erhalten werden.

Die Konzentration des Wasserstoffs in der Produktgasmischung korreliert mit niedrigen Gasflüssen und hohen Spannungen. Bei niedrigen Gasflüssen entsteht Kohlenstoff, der als Verrußung erkennbar ist. Die Wasserstoffausbeute steigt dann, die Konzentration höherer Kohlenwasserstoffe sinkt, da Kohlenstoff entsteht.

**Tab.2:Abhängigkeit der Konzentration im Abhängigkeit von der Flussrate**

| | | | | |
|---|---|---|---|---|
| Durchfluß (l/h) | | | 60 | 30 |
| | Einheit | | | |
| Spannung | kV | | 9,1 | 9,0 |
| Strom | mA | | 7,2 | 7,4 |
| Wasserstoff | | 3,542 | 2,43 | 3,81 |
| Methan | % | 11,064 | 89,56 | 90,90 |
| Ethan | % | 19,537 | 1,11 | 0,97 |
| Ethen | % | 19,537 | 0,96 | 0,66 |
| Acetylen | % | 19,537 | 5,04 | 3,24 |
| Propan | % | 25 | 0,00 | 0,00 |
| Propen | % | 25 | 0,07 | 0,04 |
| 1,2-Propandien | % | 25 | 0,10 | 0,05 |
| Propin | % | 25 | 0,00 | 0,14 |
| 1,3-Butadien | % | 35 | 0,26 | 0,00 |
| 1,3-Butadiin | % | 35 | 0,03 | 0,13 |
| 1-Butin | % | 35 | 0,33 | 0,00 |
| n-Pentan | % | 40 | 0,00 | 0,05 |
| | | | 0,11 | 0,00 |
| Brennwert | KWh/m³ | | 11,65 | 11,27 |

Fig. 5 zeigt, dass Acetylenkonzentrationen von über einem Prozent bei 30 l/h und ca. 15 kV erhalten werden.

Die Konzentration des Wasserstoffs in der Produktgasmischung korreliert mit niedrigen Gasflüssen und hohen Spannungen. Fig. 6 zeigt, dass mehr als 5 Vol% Wasserstoff bei Umsetzungsbedingungen von 30 l/h und 15 kV im Produktgas messbar waren.

Ebenso ist eine Abhängigkeit vom Material der verwendeten Elektroden und ihrer Geometrie im Reaktionsraum gegeben, wobei insbesondere die selektive Steigerung der Ausbeute von Ethan, Ethen und Acetylen besonders zu bemerken ist.

Die voran gegangen Ausführungen betreffen die Verwendung von Edelstahlelektroden.

In Tabelle 3 werden die Ergebnisse der Methankonvertierung bei 60 l/h mit einer Platin- und einer Edelstahlelektrode gezeigt

Gezeigt werden die Volumenprozente. Wiederholt wurden die Versuche mit positiver und negativer Hochspannung durchgeführt. Dargestellt sind lediglich die Ergebnisse der positiven Spannung. Der Trend ist bei negativer Spannung identisch

Es ist ersichtlich, dass eine höhere Ausbeute bei Verwendung der Platinelektrode gegeben ist. Insbesondere bei sehr hohen Spannungen (15 kV) kann ein Zuwachs von Acetylen von bis zu 37 % beobachtet werden. Beim Ethan beobachtet man eine Steigerung der Ausbeute um 85 % und bei Ethen noch eine Ausbeutesteigerung von 63 %. Mit zunehmender Kohlenstoffzahl und Anzahl der Mehrfachbindungen sinkt die Ausbeutesteigerung.

| Elektrodenmaterial | Platin | Edelstahl | Platin | Edelstahl | Platin | Edelstahl | Platin | Edelstahl |
|---|---|---|---|---|---|---|---|---|
| | | | | | | | | |
| Spannung | 6 | 6,93 | 9,1 | 9,08 | 12,1 | 12 | 15,1 | 15,05 |
| Strom | 2,95 | 3,6 | 6,4 | 7,24 | 9,7 | 10,4 | 13,2 | E 3,7 |
| Wasserstoff | 1,15 | 1,29 | 2,24 | 2,43 | 3,23 | 3,45 | 4,34 | 4,12 |
| Methan | 93,55 | 95,31 | 86,04 | 89,56 | 80,51 | 82,26 | 71,52 | 78,78 |
| Ethan | 1,13 | 0,68 | 1.76 | 1,11 | 2,33 | 1,56 | 3,11 | 1,68 |
| Ethen | 0,62 | 0,38 | 1,44 | 0,96 | 2,15 | 1,67 | 3,24 | 1,97 |
| Acetylen | 3,00 | 2,04 | 6,98 | 5,04 | 9,68 | 8,62 | 14,23 | 10,35 |
| Propan | 0,00 | 0,00 | 0,04 | 0,00 | 0,06 | 0,05 | 0,09 | 0,05 |
| Propen | 0,04 | 0,00 | 0,10 | 0,07 | 0,15 | 0,14 | 0,22 | 0,16 |
| 1,2-Propandlen | 0,06 | 0,04 | 0,15 | 0,10 | 0,21 | 0,22 | 0,35 | 0,29 |
| Propin | 0,00 | 0,00 | 0,00 | 0,00 | 0,00 | 0,00 | 0,00 | 0,00 |
| 1,3-Butadien | 0,16 | 0,09 | 0,40 | 0,28 | 0,57 | 0,58 | 0,96 | 0,76 |
| 1,3-Butadiin | 0,00 | 0,00 | 0,06 | 0,03 | 0,07 | 0,09 | 0,13 | 0,12 |
| 1-Butin | 0,23 | 0,13 | 0,61 | 0,33 | 0,76 | 1,00 | 1,33 | 1,25 |
| n-Pentan | 0,00 | 0,00 | 0,03 | 0,00 | 0,04 | 0,06 | 0,07 | 0,07 |
| | 0,06 | 0,04 | 0,17 | 0,11 | 0,23 | 0,31 | 0,41 | 0,40 |
| Brennwert | 11,48 | 11,28 | 12,04 | 11,65 | 12,40 | 12,25 | 13,12 | 12,49 |

Fig. 7 zeigt einen schematischen Aufbau einer Vorrichtung. Diese Vorrichtung 10 weist einen Brenngasquelle 11 mit einem Abspenventil 12 auf, von dieser wird das Brenngas über eine Gasleitung zum Strömungsreaktor 13 geleitet, in dem eine Einrichtung zum Energieeintrag 14 angeordnet. Anschließend wird das im Brennwert veränderte Brenngas/Produktgas erst zu einer Einrichtung zur Hydrierung 15 und anschließend zu einer Einrichtung zur Abtrennung von Wasserstoff 16 geleitet. Zudem ist als letzte Einrichtung ein Gaschromatograph 17 vorgesehen, mit dem die Zusammensetzung des Produktgases analysiert werden kann.

Die Gasanalyse nach Durchführung des Verfahrens mit dem nachstehend beschriebenen Prototypen der Vorrichtung zeigt neben der Hauptkomponente Methan, ausschließlich gesättigte höhere Kohlenwasserstoffe und keinerlei Wasserstoff. Damit ist die teilweise Umsetzung von Methan in höhere Kohlenwasserstoffe und die vollständige Hydrierung der ungesättigten Kohlenwasserstoffe wie Acetylen sowie die vollständige Abtrennung von Wasserstoff gelungen. Die Erhöhung des Brennwertes erfolgte über 11%. Die Steuerung der Zündenergie des Plasmas erlaubt eine Einstellung des Brennwertes. Das heißt, dass nahezu jeder Brennwert der größer als 11,064 kWh/m3 ist, durch Variation der Verfahrensparameter einstellbar ist.

**Tabelle 4 Ergebnisse der Gasanalyse bezogen auf Methan**

| Gaszusammensetzung | vor dem Reaktor | nach dem Reaktor |
|---|---|---|
| Komponenten | % | % |
| Methan | 100 | 98,765 |
| Ethan | | 1,024 |
| Propan | | 0,128 |
| Butan | | 0,069 |
| Pentan | | 0,004 |
| Neopentan | | 0,005 |
| Hexan | | 0,005 |
| Wasserstoff | 0 | 0 |
| Summe | 100 | 100 |
| | | |
| | kWh/m³ | kWh/m³ |
| Brennwert | 11,064 | 11,193 |

Nachfolgend ist die eingesetzte Energie tabellarisch aufgeführt:

**Tabelle 5**

| Energieträger | Edukte | Produkte |
|---|---|---|
| | kWh | kWh |
| Methan 100 l | 1,1064 | |
| Heizofen Hydrierung und | 0,175 | |
| Hochspannung für Methanreaktor | 0,09 | |
| Produktgas 98,8% | | 1,1059 |
| Wasserstoff 1,2 % | | 0,0036 |
| | | |
| Summe | 1,3714 | 1,1095 |
| Wirkungsgrad | | 80,9% |

Als Prototypen der Vorrichtung zur Erhöhung des Brennwertes in Brenngasen wurde ein 2-Zoll Gasrohr mit Zündkerzen bestückt. Die elektrische Entladung im Gasstrom setzt das Methan in der oben beschriebenen Weise um. Die Ausführung besteht aus handelüblichen Bauteilen und kann im Dauerbetrieb eingesetzt werden.

Der Methanreaktor besteht aus einem Vierkantrohr (Kantenlänge 10 cm) in das im Abstand von 5 cm zwölf Zündkerzen eingeschraubt sind. Durch einen Transformator wird die elektrische Netzspannung (230V, 50Hz) in 12 Volt transformiert, anschließend gleichgerichtet und auf zwölf Spulen verteilt. Die benötigte Hochspannung wird durch eine Relaisschaltung mit sehr hoher Taktfrequenz erreicht. Hierbei werden Halbleiterrelais mittels hochfrequent gepulster Gleichspannung angesteuert und takten somit die Versorgungsspannung der Spulen. Die Steuerung der Zündenergie erfolgt über einen Frequenzregler und die Höhe der Versorgungsspannung für die Spulen.

Es konnte gezeigt werden, dass es möglich ist, den Brennwert von methanhaltigen Gasen mittels elektrischer Energie zu erhöhen. Die dabei gebildeten ungesättigten Kohlenwasserstoffe wurden katalytisch hydriert. Der verbleibende Wasserstoff wurde vollständig abgetrennt und dem System entzogen. Er kann separat und hochfein gewonnen werden und energetisch genutzt werden (Brennstoffzelle etc.). Der bisher nicht optimierte Wirkungsgrad beträgt 81%. Das erzeugte Gas kann direkt in ein öffentliches Gasnetz als Austauschgas für Erdgas H eingespeist werden. Jegliche Konditionierung mit Flüssiggas kann dadurch eingespart werden.

## Patentansprüche

1. Verfahren zur Einstellung des Brennwertes in methanhaltigen Brenngasen, **dadurch gekennzeichnet, dass** das Brenngas kontinuierlich durch einen Reaktor geleitet wird, wobei es durch Energieeintrag derart zur Ausbildung eines Plasmas angeregt wird, dass aus Methan Ethin als Hauptprodukt gebildet wird und ein Brenngas mit einem erhöhten Brennwert, angegeben in kWh/m³, aus dem Reaktor austritt, wobei das Plasma durch elektrische Funken, Lichtbögen, Laser, Mikrowellen erzeugt wird und wobei das in seinem Brennwert veränderte Brenngas hydriert wird.

2. Verfahren nach Anspruch 1, **dadurch gekennzeichnet, dass** die Hydrierung katalytisch erfolgt.

3. Verfahren nach Anspruch 1 oder 2, **dadurch gekennzeichnet, dass** der durch Veränderung des Brennwerts im Brenngas und nach Hydrierung noch vorhandene Wasserstoff vom Brenngas abgetrennt wird.

4. Verfahren nach einem der Ansprüche 1 bis 3, **dadurch gekennzeichnet, dass** die Einstellung des Brennwertes durch Variation zumindest eines der nachfolgenden Parameter erfolgt:
elektrische Leistung des Plasmas,
Strömungsgeschwindigkeit des Brenngases,
Elektrodengeometrie,
Polarität der Elektroden
Druck des Brenngases und
Elektrodenmaterial.

## Claims

1. Method for setting the calorific value in fuel gases containing methane, **characterized in that** the fuel gas is continuously conveyed through a reactor, wherein an excitation of the fuel gas for the purpose of plasma formation is performed, by means of energy input, in such a manner that ethyne, as a main product, is formed from methane and a fuel gas having an increased calorific value, which is indicated in kWh/m³, is discharged from the reactor, wherein the plasma is generated by means of electric sparks, arcs, lasers and microwaves and wherein the fuel gas having a changed calorific value is hydrogenated.

2. Method according to claim 1, **characterized in that** hydrogenation is performed catalytically.

3. Method according to claim 1 or 2, **characterized in that** the hydrogen still present by changing the calorific value in the fuel gas and after hydrogenation is separated from the fuel gas.

4. Method according to any one of claims 1 to 3, **characterized in that** the calorific value is set by variation of at least one of the following parameters:
electrical power of the plasma,
flow velocity of the fuel gas,
electrode geometry,
polarity of the electrodes,
pressure of the fuel gas, and
electrode material.

## Revendications

1. Procédé de réglage du pouvoir calorifique dans des gaz combustibles contenant du méthane, **caractérisé en ce que** le gaz combustible est conduit en continu à travers un réacteur, ce gaz étant excité par une fourniture d'énergie pour la formation d'un plasma de telle sorte que, à partir du méthane, il est formé de l'acétylène en tant que produit principal, et qu'un gaz combustible d'un pouvoir calorifique accru, indiqué en kWh/m³, sort du réacteur, le plasma étant produit par des étincelles électriques, des arcs électriques, un laser, des microondes, et le gaz dont le pouvoir calorifique a été modifié étant hydrogéné.

2. Procédé selon la revendication 1, **caractérisé en ce que** l'hydrogénation s'effectue par voie catalytique.

3. Procédé selon la revendication 1 ou 2, **caractérisé en ce que** l'hydrogène encore présent dans le gaz combustible du fait de la modification du pouvoir calorifique et après l'hydrogénation est séparé du gaz combustible.

4. Procédé selon une des revendications 1 à 3, **caractérisé en ce que** le réglage du pouvoir calorifique s'effectue par la variation d'au moins un des paramètres suivants :
puissance électrique du plasma,
vitesse d'écoulement du gaz combustible,
géométrie des électrodes,
polarité des électrodes,
pression du gaz combustible et
matériau des électrodes.
